# EUROPÄISCHE PATENTSCHRIFT

(11) **EP 1 110 284 B1**
(45) Veröffentlichungstag und Bekanntmachung des Hinweises auf die Patenterteilung: **07.07.2004**
(21) Anmeldenummer: 99968269.3
(22) Anmeldetag: 09.04.1999
(51) Int. Cl.: H01T 13/39, H01T 21/02

(54) **ZÜNDKERZENELEKTRODE**
SPARK PLUG ELECTRODE
ELECTRODE DE BOUGIE D'ALLUMAGE

(30) Priorität: 25.08.1998 DE 19838538
(43) Veröffentlichungstag der Anmeldung: 27.06.2001
(73) Patentinhaber: ROBERT BOSCH GMBH, 70442 Stuttgart (DE)
(72) Erfinder: ULM, Heinz, D-91358 Kunreuth (DE); KOCIK, Rainer, D-96049 Bamberg (DE); WEIGEL, Stephan, D-95349 Thurnau (DE); FISCHER, Jochen, D-96052 Bamberg (DE); METZLER, Peter, D-96135 Stegaurach (DE); HARTMANN, Detlef, D-96050 Bamberg (DE)
(86) Internationale Anmeldenummer: PCT/DE1999/001072
(87) Internationale Veröffentlichungsnummer: WO 2000/013274

(56) Entgegenhaltungen:
- WO-A-95/25372
- DE-A- 3 727 526

## Beschreibung

### Stand der Technik

Die vorliegende Erfindung betrifft eine Zündkerzenelektrode, an deren Funkenaustritts- bzw. Funkeneintrittsfläche ein abbrandfestes Edelmetall aufgebracht ist. Der Einsatz von Edelmetall beispielsweise Platin oder einer Platinlegierung bewirkt eine wesentlich längere Standzeit der Elektroden, die im Brennraum aufgrund der dort herrschenden Verhältnisse sehr starken Korrosions- und Erosionsbelastungen ausgesetzt sind. Aus Kostengründen ist es bisher nicht vorgesehen, die Elektrode einer Zündkerze ganz aus Edelmetall herzustellen. Aber man hat bereits vielfältige Möglichkeiten gefunden, eine Zündkerzenelektrode zu veredeln. Die DE 3 727 526 beschreibt ein Verfahren zur Herstellung einer Zündkerze für Brennkraftmaschinen, bei welchem ein Edelmetallplättchen auf die Stirnseite der Mittel- bzw. Masseelektroden mittels Laserschweißen mit dem Material der Elektrode verbunden wird.

Der Einsatz veredelter Elektroden für eine Zündkerze wird immer dann in Erwägung gezogen, wenn man sehr lange Standzeiten und längere Wartungsintervalle für eine Zündkerze erreichen möchte. Bekannt ist es hierbei diese Edelmetallteile durch Laserschweißen und Widerstandsschweißen an den Zündkerzenelektroden zu befestigen. Es ist weiterhin bekannt, zwischen der Elektrode und dem Edelmetallteilchen zum Ausgleich unterschiedlicher Ausdehnungskoeffizienten eine ausgleichende Schicht vorzusehen, um so eine bessere und dauerhaftere Verbindung herzustellen.

WO-A-9525372 offenbart eine Zündkerzenelektrode, gemäß Oberbegriff des Anspruchs 1 und ihr Herstellungsverfahren.

### Vorteile der Erfindung

Die Erfindung bezieht sich auf eine Zündkerzenelektrode, gemäß Anspruch 1 und ein Herstellungsverfahren, gemäß Anspruch 3.

Die Verwendung eines Edelmetallteilchens zum Aufschweißen auf die Zündkerzenelektrode, welches einerseits eine glatte Oberfläche und dem gegenüberliegend eine profilierte Oberfläche aufweist, hat den Vorteil, daß die profilierte Oberfläche beim Schweißvorgang aufgrund der kleineren Kontaktfläche einen hohen Übergangswiderstand zwischen Edelmetallteil und Elektrode aufweist, wodurch in der Schweißzone zwischen dem Edelmetallteil und der Zündkerzenelektrode eine entsprechend hohe Wärmeenergie entsteht. Das Vorsehen einer glatten Oberfläche des Edelmetallteilchens auf der der Schweißelektrode zugewandten Seite hat wiederum den Vorteil, daß hier ein kleiner Übergangswiderstand gegeben ist und an dieser Stelle weniger Wärme als an der Schweißstelle entsteht. Mit der vorliegenden Gestaltung der Schweißverbindung wird ein Aufklaffen und die damit verbundene Korrosion der Schweißverbindung zwischen Edelmetallteil und Elektrode weitgehend vermieden.

Durch die in den Unteransprüchen aufgeführten Maßnahmen sind weitere vorteilhafte Ausführungen und Weiterbildungen der erfindungsgemäßen veredelten Zündkerzenelektrode gegeben.

Die Profilierung in der Art, daß die Kontaktflächen zwischen Edelmetallteil und Mittelelektrode zu Beginn des Schweißvorgangs nur im Randbereich des Edelmetallteilchens bestehen, hat den Vorteil, daß die Erwärmung des zu verschweißenden Edelmetallteiles vom Randbereich ausgehend zur Mitte hin anwächst und aufgrund der sternförmigen Struktur die noch vorhandene Luft zwischen Edelmetallteil und Elektrode über radiale Kanäle entweichen kann. Die Schweißtemperatur weist einen relativ gleichmäßigen Verlauf über den gesamten Querschnitt auf und kann besonders in kritischen Randbereich auf die gewünschten hohen Werte gebracht werden. Die Dauerhaltbarkeit der Schweißverbindung wird dadurch wesentlich erhöht, was wiederum die Lebensdauer der Zündkerze positiv beeinflußt.

### Zeichnung

Ausführungsbeispiele der Erfindung sind in den Zeichnungen dargestellt und in der nachfolgenden Beschreibung näher erläutert. Es zeigen Figur 1 die Zündkerzenelektrode und das erfindungsgemäße Edelmetallteil vor dem Schweißvorgang, Figur 2 die Draufsicht auf die profilierte Seite des Edelmetallteilchens und die Figuren 3a, 3b, 4a, 4b, 5a und 5b die einzelnen Verfahrensschritte zur Herstellung des profilierten Edelmetallteiles und dessen Aufschweißen auf die Zündkerzenelektrode.

### Beschreibung der Ausführungsbeispiele

Figur 1 zeigt eine in geschnittener Zündkerzenelektrode 10 und ein Edelmetallteil 11, welches auf die Stirnseite der Zündkerzeelektrode 10 aufgesetzt ist. Dieses Edelmetallteil 11 weist eine glatte Stirnseite 12 und eine profilierte Stirnseite 13 auf. Das Edelmetallteil 11 ist hierbei so angeordnet, daß es mit seiner profilierten Seite 13 auf der Zündkerzenelektrode 10 aufliegt. Auf der der Zündkerzenelektrode 10 abgewandten Seite mit glatter Oberfläche 12 des Edelmetalls 11 ist schematisch die Schweißelektrode 14 dargestellt.

Zur Verdeutlichung der Gestaltung der profilierten Fläche 13 des Edelmetalls 11 soll Figur 2 herangezogen werden. In der Figur 2 sind Bauteile, die bereits zu Figur 1 erläutert wurden, mit gleichen Bezugszeichen versehen. Die Profilierung des Edelmetallteilchens 11 ist so gestaltet, daß sich zwischen der Zündkerzenelektrode 10 und dem Edelmetallteil 11 die Kontaktfläche 20 am äußeren Rand des Edelmetallteilchens 11 befinden. Wie in Figur 2 zu sehen, wurde hier eine sternförmige Profilierung gewählt, die sicherstellt, daß nur die äußeren Bereiche zunächst mit der Zündkerzenelektrode 10 eine Kontaktfläche 20 bilden.

Anhand der Figuren 3a und 3b, der Figuren 4a und 4b, sowie der Figuren 5a und 5b soll nun die Herstellung des erfindungsgemäßen profilierten Edelmetallteiles und dessen Verschweißen mit der Mittelelektrode erläutert werden. Da sich alle Figuren auf den gleichen Gegenstand beziehen, wird für gleiche Bauteile jeweils gleiche Bezugszeichen verwendet, die dann zu den jeweiligen Figuren nicht nochmals komplett neu erläutert werden.

In Figur 3a wird ein Edelmetalldraht 30 beispielsweise ein Platindraht so durch ein Halteteil 31 geführt, daß der Edelmetalldraht 30 auf der anderen Seite kontrolliert aus diesem Halter 31 herausragt. Über eine Einstellung oder auch Vorwahl des Überstandes des Edelmetallteiles kann die Länge des Edelmetallteiles bestimmt werden. Mittels eines abscherenden Werkzeuges 32 wird nun der Abschnitt des Edelmetalldrahtes 30 abgeschert, der aus dem Halteteil 31 herausragt. In Figur 3b ist von dem Edelmetalldraht 30 bereits der ein Edelmetallscherling 40 abgeschert worden. Mit diesem Abscherverfahren läßt sich auch bei relativ kleinem Drahtdurchmesser eine recht große Länge des Edelmetallscherlings 40 realisieren. Das Verhältnis von Länge zu Durchmesser des Edelmetallscherlings ist vorteilhafterweise größer als 1.

In Figur 4 ist der Edelmetallscherling 40 in einem nicht näher erläuterten Prägewerkzeug zwischen zwei Prägestempeln 41 und 42 angeordnet und wird zur Durchmesservergrößerung bzw. Längenverringerung gestaucht. Bei diesem Setzvorgang ist ein erster Prägestempel 41 mit einer glatten Oberfläche und ein zweiter Prägestempel 42 mit einer profilierten Oberfläche vorgesehen. Der Edelmetallscherling 40 wird aufgrund dieser Anordnung während des in Figur 4b dargestellten Setzvorganges in die bereits zu Figur 1 erläuterte Form geprägt, d.h. eine Oberfläche hat eine glatte oder auch plane Gestalt und die gegenüberliegende Oberfläche des Edelmetallteiles 11 hat eine profilierte Oberfläche.

Das so geformte Edelmetallteil 11 wird nun, wie in Figur 5a dargestellt, auf die Zündkerzenelektrode 10 beispielsweise eine Mittelelektrode in der Art aufgesetzt, daß die Seite mit der glatten Oberfläche 12 der Schweißelektrode 14 gegenüberliegt. Damit ist zwischen dem zu verschweißenden Edelmetallteil 11 und der Schweißelektrode 14 eine gute Kontaktfläche mit geringem Übergangswiderstand gegeben. Die profilierte Stirnseite 13 des Edelmetallteiles 11 ist der Zündkerzenelektrode gegenüber angeordnet, so daß zwischen der Zündkerzenelektrode und dem Edelmetallteil 11 ein für den Schweißvorgang vorteilhafter hoher Übergangswiderstand gegeben ist. Der Schweißvorgang selbst erfolgt vorzugsweise zweistufig, wobei in einer ersten Stufe die Profilspitzen an den Kontaktflächen 20 mit einer relativ geringen Stromstärke geschweißt werden. Dadurch werden gleichmäßige Ausgangsbedingungen für die zweite Schweißstufe geschaffen. In der zweiten Schweißstufe wird das Edelmetall mit einer höheren Stromstärke bis zur vollflächigen Verbindung mit der Elektrode geschweißt.

In Figur 5b ist die Verbindung Zündkerzenelektrode 10 und Edelmetallteil 11 nach dem Schweißvorgang dargestellt. Dieser verschweißte Verbund kann nun weiteren Bearbeitungsstufen zugeführt werden. So ist es beispielsweise denkbar, bei einer Verwendung als Mittelelektrode diesen Verbund in seinem Randbereich abzuschrägen, um sicherzustellen, daß das Edelmetallteilchen am weitesten an die gegenüberliegende Elektrode der Zündkerze heranreicht.

Das beschriebene Verfahren ermöglicht eine weitgehende freie Gestaltung des Edelmetallteiles an der Zündkerzenelektrode.

Es sind prinzipiell die verschiedensten Profilierungen des Edelmetallteiles denkbar. Wichtig ist jedoch in jedem Fall, daß die Kontaktpunkte zwischen Edelmetallteil und Elektrode jeweils am Randbereich des Edelmetallteiles liegen. Bei einer Erwärmung wird so an dieser Stelle im kritischen Randbereich zuerst die notwendige Schweißtemperatur erreicht werden, die sich dann zur Mitte des Edelmetallteiles hin ausbreitet und so für eine flächige gute Schweißverbindung und einen sauber verschweißten Randbereich sorgt.

## Patentansprüche

1. Zündkerzenelektrode (10) mit einem an der Funkenaustrittsoder Funkeneintrittsfläche aufgeschweissten Edelmetallteil (11), wobei das Edelmetallteil (11) vor dem Schweißen auf der der Zündkerzenelektrode (10) zugewandten Seite eine profilierte Oberfläche (13) und auf der der Zündkerzenelektrode (10) abgewandten Seite eine glatte Oberfläche aufweist, **dadurch gekennzeichnet, dass** die profilierte Oberfläche (13) des Edelmetallteils so gestaltet ist, dass zu Beginn des Schweißvorgangs nur am äußeren Randbereich des Edelmetallteils Kontaktflächen (20) zwischen Edelmetallteil (11) und Zündkerzenelektrode (10) gegeben sind.

2. Zündkerze nach Anspruch 1 **dadurch gekennzeichnet, dass** die profilierte Oberfläche (13) des Edelmetallteils sternförmig ausgebildet ist.

3. Verfahren zur Herstellung einer Zündkerzenelektrode (10), wobei an einer Funkenaustritts- oder Funkeneintrittsfläche ein Edelmetallteil (11) mittels Schweißen aufgebracht wird, mit folgenden Verfahrensschritten:
a) Abscheren eines Abschnitts eines Edelmetalldrahts, welcher das Edelmetallteil bildet,
b) Anordnen des Edelmetallteils in einem Prägewerkzeung und Einprägen zweier sich gegenüberliegender Oberflächen, wobei eine erste Oberfläche mit einer glatten Oberfläche versehen wird und die der ersten Oberfläche gegenüberliegende, zweite Oberfläche mit einer profilierten Oberfläche (13) versehen wird, wobei die profilierte Oberfläche derart gestaltet ist. dass zu Beainn des Schweißvorgangs nur am äußeren Randbereich des Edelmetallteils Kontaktflächen zwischen Edelmetallteil und Zündkerzenelektrode gegeben sind.
c) Aufsetzen des Edelmetallteils auf die Zündkerzenelektrode derart, dass die profilierte Oberfläche des Edelmetallteils der Zündkerzenelektrode und die glatte Oberfläche des Edelmetallteils der Schweißelektrode gegenüberliegt,
d) Anschweißen des Edelmetallteils an die Zündkerzenelektrode.

4. Verfahren nach Anspruch 3 **dadurch gekennzeichnet, dass** das Anschweißen des Edelmetallteils an die Zündkerzenelektrode in einem zweistufigen Prozeß erfolgt, wobei in der ersten Stufe die Profilspitzen an Kontaktflächen der Zündkerzenelektrode mit einer geringen Stromstärke und in der zweiten Stufe das Edelmetallteil mit einer höheren Stromstärke bis zur vollflächigen Verbindung mit der Zündkerzenelektrode geschweißt werden.

## Claims

1. Spark plug electrode (10) having a noble metal part (11) which is welded onto the spark exit or spark entry face, the noble metal part (11) having, before the welding, a contoured surface (13) on the side facing the spark plug electrode (10), and a smooth surface on the side facing away from the spark plug electrode (10), **characterized in that** the contoured surface (13) of the noble metal part is shaped in such a way that at the start of the welding process contact faces (20) between the noble metal part (11) and spark plug electrode (10) are formed only at the outer edge region of the noble metal part.

2. Spark plug according to Claim 1, **characterized in that** the contoured surface (13) of the noble metal part is of star-shape construction.

3. Method for manufacturing a spark plug electrode (10), a noble metal part (11) being attached to a spark exit or spark entry face by means of welding, having the following method steps:
a) a section of a noble metal wire which forms the noble metal part is sheared off,
b) the noble metal part is arranged in a punching tool and two surfaces which are opposite one another are impressed, a first surface being provided with a smooth surface and the second surface which lies opposite the first surface being provided with a contoured surface (13), the contoured surface being shaped in such a way that at the start of the welding process contact faces between the noble metal part and spark plug electrode are formed only at the outer edge region of the noble metal part,
c) the noble metal part is fitted onto the spark plug electrode in such a way that the contoured surface of the noble metal part of the spark plug electrode and the smooth surface of the noble metal part of the welding electrode lie opposite one another,
d) the noble metal part is welded onto the spark plug electrode.

4. Method according to Claim 3, **characterized in that** the noble metal part is welded onto the spark plug electrode in a two-stage process, the contour tips being welded to contact faces of the spark plug electrode with a low current strength in the first stage, and the noble metal part being welded with a higher current strength in the second stage until there is a connection to the spark plug electrode over the entire face.

## Revendications

1. Electrode de bougie d'allumage (10) comportant une pièce de métal noble (11) soudée à une surface de sortie d'étincelles ou à une surface d'entrée d'étincelles, la pièce de métal noble (11) présentant avant le soudage, sur le côté tourné vers l'électrode de bougie d'allumage (10), une surface profilée (13) et sur le côté opposé à l'électrode de bougie d'allumage (10) une surface lisse,
**caractérisée en ce que**
la surface profilée (13) de la pièce de métal noble est configurée de telle sorte qu'au début du processus de soudage, des surfaces de contact (20) entre la pièce de métal noble (11) et l'électrode de bougie d'allumage (10) ne sont présentes qu'au niveau de la zone de bordure extérieure de la pièce de métal noble.

2. Bougie d'allumage selon la revendication 1,
**caractérisée en ce que**
la surface profilée (13) de la pièce de métal noble est configurée en forme d'étoile.

3. Procédé de fabrication d'une électrode de bougie d'allumage (10), dans lequel une pièce de métal noble (11) est fixée par un processus de soudage à une surface de sortie d'étincelles ou d'une surface d'entrée d'étincelles, comprenant les étapes suivantes :
a) découpage d'un morceau d'un fil de métal noble, qui forme la pièce de métal noble,
b) disposition de la pièce de métal noble dans un outil d'estampage et estampage de deux surfaces opposées, une première surface étant pourvue d'une surface lisse et la deuxième surface opposée à la première surface étant pourvue d'une surface profilée (13), la surface profilée étant configurée de telle sorte qu'au début du processus de soudage, des surfaces de contact entre la pièce de métal noble et l'électrode de bougie d'allumage ne sont présentes qu'au niveau de la zone de bordure extérieure de la pièce de métal noble,
c) mise en place de la pièce de métal noble sur l'électrode de bougie d'allumage de telle sorte que la surface profilée de la pièce de métal noble soit face à l'électrode de bougie d'allumage et que la surface lisse de la pièce de métal noble soit face à l'électrode de soudage,
d) soudage de la pièce de métal noble à l'électrode de bougie d'allumage.

4. Procédé selon la revendication 3,
**caractérisé en ce que**
le soudage de la pièce de métal noble à l'électrode de bougie d'allumage s'effectue selon un processus à deux étapes, dans lequel la première étape consiste à souder avec une faible intensité de courant les pointes de profil aux surfaces de contact de l'électrode de bougie d'allumage et la deuxième étape consiste à souder la pièce de métal noble avec une intensité de courant plus élevée, jusqu'à un raccordement total de la surface avec l'électrode de bougie d'allumage.
